# EUROPÄISCHE PATENTSCHRIFT

(11) **EP 0 531 360 B1**
(45) Veröffentlichungstag und Bekanntmachung des Hinweises auf die Patenterteilung: **26.04.1995**
(21) Anmeldenummer: 91909835.0
(22) Anmeldetag: 23.05.1991
(51) Int. Cl.: C23G 1/12, C23C 22/47

(54) **REINIGUNG VON ALUMINIUMOBERFLÄCHEN**
CLEANING OF ALUMINIUM SURFACES
NETTOYAGE DE SURFACES EN ALUMINIUM

(30) Priorität: 01.06.1990 DE 4017667
(43) Veröffentlichungstag der Anmeldung: 17.03.1993
(73) Patentinhaber: Henkel Kommanditgesellschaft auf Aktien, 40191 Düsseldorf (DE)
(72) Erfinder: LAUFENBERG, Alfred, D-4047 Dormagen 5 (DE); LÜDECKE, Werner, D-4006 Erkrath 2 (DE)
(86) Internationale Anmeldenummer: EP9100961
(87) Internationale Veröffentlichungsnummer: WO9119018

(56) Entgegenhaltungen:
- EP-A- 0 131 525
- DD-A- 265 181
- DE-A- 2 054 067
- US-A- 2 819 193
- PATENT ABSTRACTS OF JAPAN, Band 7, Nr. 135 (C-170)[1280], 11. Juni 1983; & JP-A-58 48 677

## Beschreibung

Die vorliegende Erfindung betrifft die Verwendung einer fluoridfreien wäßrigen Lösung zur Reinigung von Aluminiumoberflächen von Bedarfgegenständen und Anlagen der Lebensmittelherstellung und -verarbeitung, enthaltend Phosphorsäure und Oxalsäure sowie gegebenenfalls weitere an sich bekannte Bestandteile von Reinigungsmitteln für die Lebensmittelindustrie.

Bisher wurden im Stand der Technik im wesentlichen saure Aluminiumreiniger in der Lebensmittelindustrie verwendet, die auf Phosphorsäurebasis ohne weitere saure Bestandteile hergestellt wurden. Im Handel erhältlich sind vielfach auch phosphorsäurehaltige Reiniger mit einem gewissen Anteil an Flußsäure zur Verbesserung der Reinigung, da bei Phosphorsäurereinigern ohne Flußsäure eine unbefriedigende Reinigung bei schlechter Oberflächenqualität (Glanz) erzielt wird. In Anwesenheit von Flußsäure muß jedoch ein relativ starker Materialabtrag in Kauf genommen werden, der naturgemäß nicht erwünscht ist. Darüberhinaus ist Flußsäure (H₂F₂) toxisch nicht unbedenklich, insbesondere bei der manuellen Reinigung von Bedarfsgegenständen in der Lebensmittelherstellung und -verarbeitung, vor allem bei der Behandlung der Oberflächen in offenen Systemen, bei denen auch ein Kontakt des Reinigungspersonals mit dem Reinigungsmittel nicht auszuschließen ist.

Bereits in den 20er und 30er Jahren dieses Jahrhunderts wurden Reinigungsmittel für Aluminiumoberflächen entwickelt.

So beschreibt die US-A-1 456 486 einen pulverförmigen Aluminiumreiniger auf der Basis von Spanischer Seife, Oxalsäure, mit geringeren Bestandteilen an Ammoniak, Zinkoxid und Natriumbicarbonat, mit einem Schleifzusatz für die Reinigung von entsprechenden Oberflächen.

Die US-A-1 554 483 beschreibt ein Verfahren zur Reinigung von Aluminium durch Anwendung organischer Säuren, Salze von organischen Säuren oder Mischungen organischer Säuren und organischer Salze in Anwesenheit von Kohlehydraten bei Temperaturen in der Nähe des Siedepunktes der Reinigungsmittel lösung. Neben Essigsäure, Benzoesäure, Zitronensäure, Maleinsäure, Malonsäure und Weinsäure wird Oxalsäure vorgeschlagen. Eine Reinigungstemperatur in der Nähe des Siedepunktes von Wasser ist jedoch in der Lebensmittelindustrie bei der Reinigung von offenen Systemen nicht durchzuführen oder unerwünscht.

Auch die US-A-1 890 214 betrifft die Reinigung von Aluminiumoberflächen in der Nähe des Siedepunktes von Wasser in Anwesenheit von Alkalifluoriden. Es wird beschrieben, daß eine Reihe von organischen Fruchtsäuren in Verbindung mit Fluorid Verwendung finden könne. So sind Maleinsäure, Malonsäure, Weinsäure, Zitronensäure, Essigsäure und Oxalsäure als hochkonzentrierte Zusätze neben dem Alkalifluorid in den entsprechenden Reinigungsmitteln enthalten. Bezüglich Oxalsäure wird offenbart, daß diese zwar verwendet werden könnte, jedoch einen zu großen Materialabtrag bewirkt.

Gegenstand der DE-A-20 54 067 sind mit Wasser verdünnbare, konzentrierte Zusammensetzungen zum Reinigen von Aluminiumoberflächen, zum Desoxidieren, Reinigen und Einebnen beziehungsweise zur Glanzgebung von Oberflächen aus rostfreiem Stahl und zum Bilden eines Eisenphosphatüberzugs auf eisenhaltigen Oberflächen. Diese Zusammensetzungen enthalten Schwefelsäure und Phosphorsäure in einem bestimmten Volumenverhältnis, einen oberflächenaktiven Bestandteil und einen Sequestrierbestandteil, bestehend aus Oxalsäure und Citronensäure in einem bestimmten Gewichtsverhältnis. Beim Verdünnen derartiger Konzentrate mit Wasser für die Reinigung von Aluminium soll die Konzentration des Säurebestandteils, d. h. des Schwefelsäure/Phosphorsäure-Gemisches, zwischen etwa 0,001 und etwa 0,005 Gew.-% und die Konzentration des Sequestrierbestandteils zwischen etwa 0,001 und etwa 0,002 Gew.-% liegen.

In der EP-A-0 131 525 wird ein Verfahren zur Herstellung von sauren, wäßrigen Lösungen beschrieben, die unter anderem dazu dienen können, Oxidbeläge von metallischen Oberflächen, wie Stahl oder Aluminium, zu entfernen. Diese sauren Lösungen, die einen pH-Wert von weniger als 1 aufweisen, enthalten 45 bis 80 Gew.-% Salzsäure, 20 bis 55 Gew.-% Phosphorsäure, 70 bis 90 Gew.-% Wasser und 2 bis 20 Gew.-% einer Hydroxycarbonsäure, vorzugsweise Citronensäure. Daneben können diese Lösungen ferner Dicarbonsäuren enthalten, wobei vorzugsweise Oxalsäure genannt wird. Als weitere saure Bestandteile solcher Lösungen kommen auch Schwefelsäure, Salpetersäure und Flußsäure in Betracht.

In der DD-A-265 181 werden wäßrige Lösungen beschrieben, die 0,01 bis 1 Gew.-% Phosphorsäure und 1 bis 10 Gew.-% Oxalsäure enthalten. Diese Lösungen dienen zur Oberflächenreinigung geätzter Aluminiumfolien für Elektrolytkondensatoren im Anschluß an den Ätzprozeß.

Die JP-A-58/48677 betrifft ein Vorbehandlungsmittel für Stahloberflächen vor einer Beschichtung derselben. Die hierbei zu verwendenden Lösungen enthalten 1 bis 30 Gew.-% Phosphorsäure, 50 bis 10 000 mg/l Oxalat, ein wasserlösliches Lösungsmittel sowie einen Chelatbildner. Die Anwendung dieser Lösungen auf dem Stahloberflächen bedingt neben einer Reinigungswirkung ferner die Ausbildung eines chemischen Films.

Demgegenüber besteht die Aufgabe der vorliegenden Erfindung darin, eine wäßrige Lösung zur Reinigung von Aluminiumoberflächen von Bedarfsgegenständen und Anlagen der Lebensmittelherstellung und -verarbeitung bereitzustellen, die zum einen fluoridfrei ist, wegen der toxikologischen Eigenschaften von Fluoriden, und die zum anderen einen möglichst geringen Materialabtrag bei der Reinigung bewirkt.

Die vorliegende Erfindung betrifft dementsprechend die Verwendung einer fluoridfreien wäßrigen Lösung zur Reinigung von Aluminiumoberflächen von Bedarfsgegenständen und Anlagen der Lebensmittelherstellung und -verarbeitung, enthaltend Phosphorsäure und Oxalsäure sowie gegebenenfalls weitere an sich bekannte Bestandteile von Reinigungsmitteln für die Lebensmittelindustrie, ausgewählt aus oberflächenaktiven Substanzen, Korrosionsschutzmitteln, Antischaummitteln und Lösevermittlern, dadurch gekennzeichnet, daß man
a) eine wäßrige Lösung mit einem Aktivsubstanzgehalt im Bereich von 0,5 bis 10 Gew.-% einsetzt,
b) wobei der Aktivsubstanzgehalt auf eine Konzentratzusammensetzung, bestehend aus
   20 bis 60 Gew.-% Phosphorsäure und
   0,3 bis 5 Gew.-% Oxalsäure
   bezogen ist,
c) und die Reinigung mit dieser wäßrigen Lösung in einem Temperaturbereich von Raumtemperatur bis 60°C durchführt.

Wenn im Zusammenhang mit der Erfindung von "fluoridfrei" die Rede ist, so bedeutet dies, daß die erfindungsgemäß zu verwendenden Lösungen keine Zusätze an Flußsäure und/oder fluorionenhaltigen Verbindungen, beispielsweise Alkalimetallfluoride wie Natriumfluorid, enthalten. Darüber hinaus können die Rohstoffe für die erfindungsgemäß zu verwendenden Reinigungsmittel-Komponenten, beispielsweise die Phosphorsäure, je nach Grad der Verunreinigung durchaus Fluorionen enthalten. Dementsprechend sollen die erfindungsgemäß zu verwendenden Lösungen jedoch nicht mehr als 500 ppm, vorzugsweise nicht mehr als 50 ppm und insbesondere nicht mehr als 5 ppm, an Fluorionen, jeweils bezogen auf die Gesamtzusammensetzung, enthalten.

Es wurde somit ein Ersatzstoff für die in der Technik verwendete Flußsäure gefunden, der die nachfolgenden Eigenschaften aufweist: Bei guter Reinigungswirkung wurde ein hoher Oberflächenglanz erzielt. Die Gesundheitsgefährdung für das Reinigungspersonal ist gering. Der Hauptbestandteil der erfindungsgemäß zu verwendenden Lösungen, nämlich Phosphorsäure, ist mit Wasser und Tensiden außerordentlich gut mischbar. In handelsüblichen Formulierungen läßt sich eine hohe Lagerstabilität erzielen. Auch sind die erfindungsgemäß zu verwendenden Lösungen in den üblichen Einsatzkonzentrationen vollkommen wasserlöslich.

Mit den erfindungsgemäß zu verwendenden Lösungen lassen sich so beispielsweise in der Lebensmittelherstellung und -verarbeitung verschmutzte Flächen, beispielsweise Fässer, Schinkenformen und Aluminiumgestelle, reinigen, bei denen oftmals offen hantiert wird. Gegenüber Phosphorsäure allein wird ein besseres Reinigungsergebnis erzielt. Ebenso ist das Reinigungsergebnis gegenüber Kombinationen aus Phosphorsäure und Flußsäure verbessert.

Es konnte festgestellt werden, daß mit an sich bekannten Reinigern auf der Basis von Phosphorsäure ohne weitere saure Bestandteile bereits eine gewisse Ätzung von Aluminiumoberflächen beobachtet werden kann. Der Zusatz von Oxalsäure zu phosphorsäurehaltigen Lösungen verminderte jedoch überraschenderweise drastisch den Materialabtrag, wie in den Beispielen der vorliegenden Erfindung dokumentiert wird. Dies ist umso überraschender, da der Zusatz einer organischen Dicarbonsäure, die im Stand der Technik als aggressive Verbindung beschrieben wird (US-A-1 890 214), das Gegenteil hiervon bewirkt.

Für den Fachmann ist selbstverständlich, daß sowohl die Phosphorsäure als auch die Oxalsäure wenigstens teilweise durch entsprechende Alkali- und/oder Erdalkalimetallsalze substituiert werden kann. Der Ersatz von beispielsweise Oxalsäure durch Natriumoxalat in Anwesenheit einer etwa 50 Gew.-%igen Phosphorsäurelösung bewirkt in der Praxis keine Änderung der Reinigungseigenschaften. Eine besondere Ausführungsform der vorliegenden Erfindung besteht deshalb darin, daß Oxalsäure teilweise oder vollständig und Phosphorsäure teilweise durch deren Alkalimetall- und/oder Erdalkalimetallsalze substituiert wird. Der Einsatz der freien Säuren ist jedoch im Sinne der Erfindung bevorzugt.

Neben Phosphorsäure und Oxalsäure können in den erfindungsgemäß zu verwendenden Lösungen übliche weitere Bestandteile von Reinigungsmitteln für die Lebensmittelindustrie enthalten sein. Eine Übersicht über derartige Bestandteile ist beispielsweise in Ullmanns Encyklopädie der technischen Chemie, 4. Auflage, 1981, Band 20, ab Seite 153 gegeben. Dementsprechend können die erfindungsgemäß zu verwendenden Lösungen weitere Bestandteile enthalten, die ausgewählt sind aus oberflächenaktiven Substanzen, Korrosionsschutzmitteln, Antischaummitteln und Lösevermittlern. Bei den oberflächenaktiven Substanzen ist insbesondere auf die Verwendung von nichtionischen Tensiden und anionischen Tensiden zu verweisen. Auch können selbstverständlich kationische Tenside, wie beispielsweise quartäre Ammoniumverbindungen, in bestimmten Anwendungsbereichen, beispielsweise bei der Desinfektion der Aluminiumoberflächen, eingesetzt werden. Eine Übersicht über die prinzipiell einsetzbaren Tenside gibt Ullmanns Encyklopädie der technischen Chemie, 1982, Seiten 455-515. Erfindungsgemäß einsetzbare Lösevermittler oder Lösungsmittel sind prinzipiell auch aus Ullmanns Encyklopädie der technischen Chemie, Band 16, 4. Auflage, 1980, Seiten 279-311 bekannt.

Gemäß einer weiteren bevorzugten Ausführungsform der vorliegenden Erfindung werden fluoridfreie wäßrige Lösungen verwendet, deren Aktivsubstanzgehalt auf eine Konzentratzusammensetzung bestehend aus 35 Gew.-% Phosphorsäure und 1,5 Gew.-% Oxalsäure bezogen ist.

Ferner ist es erfindungsgemäß bevorzugt, daß man eine wäßrige Lösung mit einem Aktivsubstanzgehalt im Bereich von 1 bis 5 Gew.-% einsetzt, da eine übliche Anwendungskonzentration von Reinigungsmitteln für Aluminiumoberflächen von Bedarfsgegenständen und Anlagen der Lebensmittelherstellung und -verarbeitung etwa 2 Gew.-% beträgt.

Entsprechend einer weiteren bevorzugten Ausführungsform der vorliegenden Erfindung wird die Reinigung mit den wäßrigen Lösungen im Temperaturbereich von 35 bis 60 °C durchgeführt.

Die erfindungsgemäß zu verwendenden Lösungen können nach verschiedenen Verfahren mit den zu reinigenden Aluminiumoberflächen in Kontakt gebracht werden. Bevorzugt in diesem Sinne ist das in-Kontakt-bringen der Aluminiumoberflächen mit den erfindungsgemäß zu verwendenden Lösungen durch Tauchen, Sprühen, Schaumauftrag oder kombinierte Verfahren. Selbstverständlich kann hier auch eine mechanische Reinigung durchgeführt werden.

Die erfindungsgemäß zu verwendenden Lösungen sind gut mit Wasser abspülbar und verleihen den gereinigten Oberflächen einen gegenüber vergleichbaren Reinigungsmitteln erhöhten Glanz. Die gute Abspülbarkeit mit Wasser wird erfindungsgemäß dadurch erreicht, daß man die erfindungsgemäß zu verwendenden Lösungen derart konfektioniert, daß diese in jedem Verhältnis vollständig mit Wasser mischbar sind.

Die nachfolgenden Beispiele zeigen die besondere Wirkung von Oxalsäure mit vergleichbaren organischen Säuren, die im Stand der Technik für die Anwendung an Aluminiumoberflächen vorgeschlagen wurden. Gegenüber Zitronensäure, Bernsteinsäure, Weinsäure, Äpfelsäure, Glykolsäure, Milchsäure und Malonsäure wird ein deutlich reduzierter Materialabtrag bei der Verwendung von Oxalsäure festgestellt. Darüber hinaus ergibt die visuelle Abmusterung der gereinigten Aluminiumbleche einen verbesserten Glanzeindruck bei der Verwendung von Oxalsäure gegenüber der Verwendung der oben genannten Säuren.

### Beispiele

In den nachfolgenden Beispielen und Vergleichsbeispielen wurde jeweils wie folgt verfahren:
Reinigungslösungen mit den in den Tabellen 1 und 2 beschriebenen Inhalten wurden hergestellt und diese anschließend mit 98 Gew.-% Wasser verdünnt, und somit Anwendungskonzentrationen der Reinigungslösungen gemäß Tabellen 1 und 2 in 2 Gew.-%iger Lösung erhalten. Die zuvor mit Aceton entfetteten Aluminiumbleche der Legierung Al 99,5 (gemäß Werkstoffnummer 3.0255) einer Größe von 5 x 10 cm wurden im Verlauf von 24 h bei Raumtemperatur in die Lösungen eingetaucht. Die zuvor gewogenen Bleche wurden mit destilliertem Wasser gespült, getrocknet und anschließend erneut gewogen. Der Gewichtsverlust wird in den Tabellen 1 und 2 als Gewichtsabtrag in g/m² bestimmt. Die Einwirkungszeit von 24 h entspricht hierbei einer mehrfachen Reinigung der Aluminiumoberflächen in der technischen Anwendung. Kurzzeitversuche mit einstündiger Einwirkung der Reinigungslösungen ergaben entsprechende Werte.

Die Angaben der Bestandteile sind jeweils als Gewichtsprozent-Angaben zu verstehen. Als Lösevermittler/Schaumstabilisator wurde, soweit vorhanden, in den Beispielen 2, 4 bis 8 und den Vergleichsbeispielen 1 bis 10 jeweils Butyldiglykol eingesetzt. Soweit vorhanden, wurde ein nichtionogenes Tensid (C_{12/18}-Alkyl-dimethylaminoxid (Genaminox^{R} CS, 30 %ig)) eingesetzt.

Phosphorsäure wurde in allen Beispielen und Vergleichsbeispielen als 75 Gew.-%ige wäßrige Lösung eingesetzt, so daß die tatsächlichen Gehalte an Phosphorsäure 3/4 der in den Tabellen 1 und 2 genannten Werte betragen.

Oxalsäure wurde in Form des Dihydrats eingesetzt, das 71,4 % Oxalsäure enthält. Dementsprechend ist der tatsächliche Gehalt an Oxalsäure mit dem Faktor 0,71 zu multiplizieren.

Die organischen Carbonsäuren der Vergleichsbeispiele wurden, soweit nicht anders angegeben, in reiner konzentrierter Form eingewogen.

Die nachfolgende Tabelle 1 gibt die erhaltenen Daten der erfindungsgemäßen Beispiele 1 bis 7 wieder.

**Tabelle 1**

| Beispiel | 1 | 2 | 3 | 4 | 5 | 6 | 7 |
|---|---|---|---|---|---|---|---|
| Wasser | 26 | 24 | 24 | 22 | 44 | 42 | 24 |
| Lösevermittler/Schaumstabilisator | - | 2 | - | 2 | 2 | 2 | 2 |
| Tensid | - | - | 2 | 2 | 2 | 2 | 2 |
| Phosphorsäure | 70 | 70 | 70 | 70 | 50 | 50 | 70 |
| Oxalsäure | 4 | 4 | 4 | 4 | 2 | 4 | 2 |
| Gewichtsabtrag (g/m²) | 0,70 | 0,72 | 0,70 | 0,71 | 0,69 | 0,63 | 0,69 |
| Oberfläche | glänzend | | | | | | |

Es zeigt sich, daß eine Veränderung der Konzentration von Phosphorsäure und/oder Oxalsäure innerhalb der erfindungsgemäßen Grenzen praktisch keine wesentliche Änderung des Gewichtsabtrages bewirkt. In allen erfindungsgemäßen Beispielen wurde eine glänzende Oberfläche der Aluminiumbleche erhalten.

Die nachfolgende Tabelle 2 gibt die erhaltenen Daten des Beispiels 8 im Vergleich zu weiteren organischen Carbonsäuren wieder. Obwohl die Reinigungslösung des Beispiels 8 die gleiche Zusammensetzung wie die des Beispiels 5 aufweist, wird hier ein verminderter Gewichtsabtrag erhalten, der seine Ursache in einer gegebenenfalls leicht veränderten Anwendungstemperatur findet. Bemerkenswert ist, daß gegenüber den Vergleichsbeispielen 1 bis 3 der Zusatz von Oxalsäure zu einer Phosphorsäure ohne weitere saure Bestandteile enthaltenden Reinigungslösung bereits eine drastische Verbesserung der Gewichtsabtrages bewirkt, während die weiteren organischen Säuren praktisch keinen Einfluß auf den Gewichtsabtrag zeigen. Während mit Hilfe des erfindungsgemäßen Beispiels 8 eine glänzende Oberfläche des Aluminiumbleches erhalten wurde, wurde in sämtlichen Vergleichsbeispielen 1 bis 10 eine mehr oder weniger matte, stumpfe Oberfläche erhalten, die einen nicht vollständig gereinigten Eindruck hinterläßt.

## Patentansprüche

1. Verwendung einer fluoridfreien wäßrigen Lösung zur Reinigung von Aluminiumoberflächen von Bedarfsgegenständen und Anlagen der Lebensmittelherstellung und -verarbeitung, enthaltend Phosphorsäure und Oxalsäure sowie gegebenenfalls weitere an sich bekannte Bestandteile von Reinigungsmitteln für die Lebensmittelindustrie, ausgewählt aus oberflächenaktiven Substanzen, Korrosionsschutzmitteln, Antischaummitteln und Lösevermittlern, dadurch gekennzeichnet, daß man
a) eine wäßrige Lösung mit eines Aktivsubstanzgehalt im Bereich von 0,5 bis 10 Gew.-% einsetzt,
b) wobei der Aktivsubstanzgehalt auf eine Konzentratzusammensetzung, bestehend aus
20 bis 60 Gew.-% Phosphorsäure und
0,3 bis 5 Gew.-% Oxalsäure
bezogen ist,
c) und die Reinigung mit dieser wäßrigen Lösung in einem Temperaturbereich von Raumtemperatur bis 60°C durchführt.

2. Verwendung nach Anspruch 1, dadurch gekennzeichnet, daß man eine wäßrige Lösung mit einem Aktivsubstanzgehalt im Bereich von 1 bis 5 Gew.-% einsetzt.

3. Verwendung nach Anspruch 1 oder 2, dadurch gekennzeichnet, daß der Aktivsubstanzgehalt auf eine Konzentratzusammensetzung, bestehend aus
35 Gew.-% Phosphorsäure und
1,5 Gew.-% Oxalsäure.
bezogen ist.

4. Verwendung nach einem oder mehreren der Ansprüche 1 bis 3, dadurch gekennzeichnet, daß Oxalsäure teilweise oder vollständig und Phosphorsäure teilweise durch deren Alkalimetall- oder Erdalkalimetallsalze substituiert ist.

5. Verwendung nach einem oder mehreren der Ansprüche 1 bis 4, dadurch gekennzeichnet, daß man die wäßrige Lösung durch Tauchen, Sprühen, Schaumauftrag oder kombinierte Verfahren mit den Aluminiumoberflächen in Kontakt bringt.

6. Verwendung nach einem oder mehreren der Ansprüche 1 bis 5, dadurch gekennzeichet, daß man die Reinigung im Temperaturbereich von 35 bis 60 °C durchführt.

## Claims

1. The use of a fluoride-free aqueous solution for cleaning aluminium surfaces of utility articles and equipment used in the manufacture and processing of foods, containing phosphoric acid and oxalic acid and optionally other constituents known per se of cleaning compositions for the food industry selected from surfactants, corrosion inhibitors, antifoam agents and solubilizers, characterized in that
a) an aqueous solution with an active substance content of 0.5 to 10% by weight is used,
b) the active substance content being based on a concentrate composition consisting of 20 to 60% by weight of phosphoric acid and 0.3 to 5% by weight of oxalic acid,
c) and cleaning is carried out with this aqueous solution at a temperature in the range from room temperature to 60°C.

2. A process as claimed in claim 1, characterized in that an aqueous solution with an active substance content of 1 to 5% by weight is used.

3. The use claimed in claim 1 or 2, characterized in that the active substance content is based on a concentrate composition consisting of
35% by weight of phosphoric acid and
1.5% by weight of oxalic acid.

4. The use claimed in one or more of claims 1 to 3, characterized in that the oxalic acid is completely or partly substituted and the phosphoric acid partly substituted by its alkali metal or alkaline earth metal salts.

5. The use claimed in one or more of claims 1 to 4, characterized in that the aqueous solution is contacted with the aluminium surfaces by immersion, spraying, foam application or combined processes.

6. The use claimed in one or more of claims 1 to 5, characterized in that cleaning is carried out at a temperature in the range from 35 to 60°C.

## Revendications

1. Utilisation d'une solution aqueuse exempte de fluorure, pour le nettoyage des surfaces en aluminium des objets de première nécessité et des installations de fabrication et de transformation des aliments, renfermant de l'acide phosphorique et de l'acide oxalique, ainsi que, le cas échéant, d'autres constituants connus en soi d'agents nettoyants pour l'industrie alimentaire, sélectionnés parmi les substances tensioactives, les agents anticorrosion, les agents antimousse et les agents de solubilisation, caractérisée en ce que l'on
a) utilise une solution aqueuse avec une concentration en substances actives située dans l'intervalle de 0,5 à 10 % en poids,
b) dans laquelle la concentration en substances actives se rapporte à une composition de concentré constituée de:
20 à 60 % d'acide phosphorique et
0,3 à 5 % en poids d'acide oxalique,
c) et que l'on procède au nettoyage avec cette solution aqueuse dans une plage de température s'étendant de la température ambiante à 60 °C.

2. Utilisation selon la revendication 1, caractérisée en ce que l'on utilise une solution aqueuse avec une concentration en substances actives dans la plage s'étendant de 1 à 5 % en poids.

3. Utilisation selon la revendication 1 ou 2, caractérisée en ce que la concentration en substances actives se rapporte à une composition de concentré constituée de
35 % en poids d'acide phosphorique et
1,5 % en poids d'acide oxalique.

4. Utilisation selon une ou plusieurs des revendications 1 à 3, caractérisée en que l'acide oxalique est remplacé partiellement ou totalement et l'acide phosphorique, partiellement, par leurs sels de métaux alcalins ou alcalinoterreux.

5. Utilisation selon une ou plusieurs des revendications 1 à 4, caractérisée en que l'on met la solution aqueuse en contact avec les surfaces en aluminium par immersion, pulvérisation, application de mousse ou procédés combinés.

6. Utilisation selon une ou plusieurs des revendications 1 à 5, caractérisée en que l'on effectue le nettoyage dans la plage de température de 35 à 60 °C.
